# EUROPÄISCHE PATENTSCHRIFT

(11) **EP 1 493 833 B1**
(45) Veröffentlichungstag und Bekanntmachung des Hinweises auf die Patenterteilung: **07.11.2007**
(21) Anmeldenummer: 04450101.3
(22) Anmeldetag: 30.04.2004
(51) Int. Cl.: C22C 38/00, C22C 38/22, C22C 38/24

(54) **Stahl für spanabhebende Werkzeuge**
Steel for machine cutting tools
Acier pour les outils de coupe

(30) Priorität: 23.06.2003 AT 9652003
(43) Veröffentlichungstag der Anmeldung: 05.01.2005
(73) Patentinhaber: Böhler Bleche GmbH & Co KG, 8680 Mürzzuschlag (DE)
(72) Erfinder: Kügler, Alfred, 8680 Mürzzuschlag (AT); Lendl, Franz, 8652 Kindberg (AT); Leitner, Otto, 8670 Krieglach (AT)
(74) Vertreter: Wildhack, Helmut

(56) Entgegenhaltungen:
- DE-C- 898 152
- US-A1- 2003 066 577
- PATENT ABSTRACTS OF JAPAN Bd. 1997, Nr. 05, 30. Mai 1997 (1997-05-30) -& JP 09 003604 A (DAIDO STEEL CO LTD), 7. Januar 1997 (1997-01-07)
- PATENT ABSTRACTS OF JAPAN Bd. 1996, Nr. 10, 31. Oktober 1996 (1996-10-31) -& JP 08 158017 A (DAIDO STEEL CO LTD), 18. Juni 1996 (1996-06-18)
- PATENT ABSTRACTS OF JAPAN Bd. 1996, Nr. 06, 28. Juni 1996 (1996-06-28) -& JP 08 041593 A (DAIDO STEEL CO LTD), 13. Februar 1996 (1996-02-13)

## Beschreibung

Die Erfindung betrifft einen Stahl für spanabhebende Werkzeuge.

Schneidenbereiche von Werkzeugen werden bei einer Spanabnahme von Werkstücken im Wesentlichen thermisch, abrasiv sowie auf Zähigkeit und Druckbelastung hoch belastet, wobei die Beanspruchung des Werkzeug-Werkstoffes simultan erfolgt. Um bei unterschiedlichen Belastungsprofilen höchste Standzeiten des Werkzeuges zu erreichen sind jeweilige Legierungszusammensetzungen, die den Spitzenanforderungen im Profil Rechnung tragen, weitgehend zum Stand der Technik gehörend.

Hohe Schneidhaltigkeit eines Werkzeuges kann im Allgemeinen mit dem Einsatz von Schnellarbeitsstählen erreicht werden, die allerdings hohe Gehalte an dem (den) teuren Legierungselement(en) Molybdän und/oder Wolfram in Konzentrationen bis 20 Gew.-% aufweisen. Auch Vanadin zählt zu diesen Elementen und wird in üblichen oder PM-Schnellarbeitsstählen mit Gehalten von 1,2 bis 10,0 Gew.-% zulegiert.

In der JP-A-9003 604 ist beispielsweise ein Schnellarbeitsstahl in weiten Gehaltsgrenzen für gegossene Werkzeuge offenbart, welcher Gehalte an Wolfram plus 2x Molybdän von 14,0 bis 30 Gew.-% aufweist und üblicherweise Vanadin in Konzentrationen von über 2,0 Gew.-% zulegiert hat.

Wie oben dargelegt können Schnellarbeitsstähle für ein gefordertes Beanspruchungsprofil an das Werkzeug hinsichtlich der Zusammensetzung günstig ausgewählt werden, haben aber den Nachteil hoher Legierungs- und daher Werkstoffkosten. Wird nun aus wirtschaftlichen Gründen eine Konzentration der Hauptlegierungselemente abgesenkt, so können sich oft sprunghaft die thermische Vergütbarkelt, die Härte und allgemein die Gebrauchseigenschaften des Stahles verschlechtern.

Der Erfindung liegt nun die Aufgabe zu Grunde, die Mängel im Stand der Technik zu beseitigen und einen Stahl zu schaffen, der durch legierungstechnische Maßnahmen für spanabhebende Werkzeuge besonders gute Eignung besitzt und hohe Wirtschaftlichkeit aufweist.

Diese Aufgabe wird durch einen Stahl, enthaltend die Elemente in Gew.-% von:

| | | | |
|---|---|---|---|
| C = | 0,88 | bis | 1,12 |
| Si = | 0,15 | bis | 0,42 |
| Mn = | 0,15 | bis | 0,44 |
| P = | | MAX | 0,03 |
| S = | 0,001 | bis | 0,3 |
| Cr = | 3,4 | bis | 4,5 |
| Mo = | 2,5 | bis | 3,0 |
| V = | 0,7 | bis | 1,0 |
| Al = | 0,04 | bis | 0,1 |
| N = | 0,02 | bis | 0,12 |

Fe sowie Verunreinigungselemente als Rest
gelöst.

Die durch die Erfindung erreichten Vorteile sind im Wesentlichen darin zu sehen, dass durch eine Kombination der Elemente Molybdän und Vanadin einerseits, bei einer gegenüber Schnellarbeitstahl wesentlich erniedrigten Konzentration, mit Aluminium und Stickstoffgehalten andererseits, mit vergleichsweise gegenüber dem Stand der Technik hohen Gehalten, eine günstige Warmhärte und insbesondere ein hoher Verschleißwiderstand bei ausreichender Zähigkeit und Druckbelastbarkeit des vergüteten Stahles erreicht werden kann. Spanabhebende Werkzeuge aus der erfindungsgemäßen Legierung sind auf Grund der niedrigen Gehalte an teureren Legierungselementen wirtschaftlich herstellbar, besitzen jedoch auch gerade für die herausragenden Anforderungen im Belastungsprofil hohe Beständigkeit.

Es wurde gefunden, dass ein Spanablauf an der Spanfläche bzw. im Bereich nach der Schneidkante eines aus dem erfindungsgemäßen Stahl gebildeten Werkzeuges günstiger erfolgt und Auskolkungen vergleichsweise wesentlich geringer sind. Eine Ursache dafür ist wissenschaftlich noch nicht geklärt, könnte aber, wie angenommen wird, mit einem Synergie-Effekt der Elemente Aluminium, Stickstoff, Kohlenstoff und Vanadin erklärbar sein. Die hohe Affinität von Vanadin zu Kohlenstoff und Stickstoff, die bei Bildung von feinsten, homogen verteilten Karbiden und Karbonitriden bei der Vergütung einerseits vorteilhaft eine hohe Warmhärte erbringt, kann andererseits eine ausreichende Menge an reaktionsfähigem Aluminium in der Matrix belassen, welches Aluminium bei einer Temperaturbelastung im Schneidenbereich des Werkszeuges durch Oxidation eine Tonerde-Oberflächenschicht, quasi eine den Spanablauf fördernde Beschichtung bildet. Aluminium in der Matrix fördert, wie sich gezeigt hat, auch eine Warmhärte und Anlaßbeständigkeit der erfindungsgemäßen Werkstoffes.

Vanadin kann in der Legierung teilweise bis 0,45 Gew.-% durch Niob ersetzt sein, allerdings ist in diesen Fällen der Kohlenstoffgehalt im unteren Bereich der Konzentrationsgrenze einzustellen.

Nach einer bevorzugten Ausführungsform ist erfindungsgemäß vorgesehen, einen Stahl, enthaltend ein oder mehrere der Elemente in einem Konzentrationsbereich in Gew.-% von:

| | | | |
|---|---|---|---|
| C = | 0,93 | bis | 1,07 |
| Al = | 0,05 | bis | 0,07 |
| N = | 0,03 | bis | 0,1 |

für spanabhebende Werkzeuge zu verwenden.

Durch eine Einengung des vorgesehenen Konzentrationsbereiches der Elemente in der Legierung können die besonders wichtigen Bereiche im Eigenschaftsprofil des Werkzeuges weiter erhöht werden.

Wenn das Verhältnis Aluminium zu Stickstoff 0,5 bis 1,9 beträg (Al/N = 0,5 bis 1,9) weist der erfindungsgemäße Werkstoff im thermisch vergüteten Zustand bzw. nach einem Härten und mindestens einmaligem Anlassen im Bereich zwischen 450°C und 500°C hohe Warmhärte sowie Zähigkeit auf, wobei der Spanverschleiß am Werkzeug äußerst gering ist.

Mit besonderer Wirtschaftlichkeit und mit hoher Standzeit im schweren Betrieb können Kreissägen mit einer Härte von größer 63 HRC, vorzugsweise größer 64 HRC, aus einem erfindungsgemäßen Stahl hergestellt werden.

Ein Ausführungsbeispiel der Erfindung, welches lediglich eine Zusammensetzung des Stahles im Vergleich mit dem üblich verwendeten Werkstoff DIN No. 1.3343 zeigt, wird im Folgenden näher beschrieben:
Kreissägeblätter mit thermisch vergüteten Zähnen mit einem Durchmesser von 400 mm wurden auf einer gemeinsamen Welle aufgespannt und damit in der Trenneinrichtung zähfeste Metallstangen in Stücke geteilt.

Zwischen den Sägeblättern aus einer Legierung, die sich im Bezug auf Lebensdauer des Sägeblattes als günstig erwiesen hat und in Tab. 1 mit der Bezeichnung Typ A 1 angegeben ist, wurde ein Sägeblatt aus einer Legierung, gemäß der Erfindung, welches mit Vers. L. 3 bezeichnet ist, eingesetzt.

Bis zum Ausscheiden der Sägen-Welle wegen Verschleiß erfolgten in Tab. 2 vergleichende Begutachtungen, deren Ergebnisse aus Tab. 2 hervorgehen, wobei die Werte von Typ A1 mit 100% bezeichnet sind. Die Ergebnisse zeigen, dass für spanabhebende Werkzeuge, insbesondere für Kreissägen, hohe Schnittleistungen bei Verwendung eines erfindungsgemäßen Werkstoffes erreichbar sind.

**Tab.1**

| Werkstoff | Chem. Zusammensetzung | | | | | | | | | | |
|---|---|---|---|---|---|---|---|---|---|---|---|
| | C | Si | Mn | P | S | Cr | Mo | V | W | Al | N |
| Typ A1 | 0,91 | 0,32 | 0,4 | 0,011 | 0,012 | 4,13 | 5,21 | 1,81 | 6,44 | - | - |
| Vers. L. 3 | 0,96 | 0,27 | 0,24 | 0,01 | 0,009 | 4,01 | 2,78 | 0,88 | - | 0,082 | 0,086 |

**Tab. 2**

| Werkstoff | Einsatz Zeit% | Härte HRC | Schneiden VersoWeiß % | Auskolkung % | Schneiden Bruch % |
|---|---|---|---|---|---|
| Typ A.1 | 0 | 65 | - | - | - |
| Vers. L. 3 | 0 | 64 | - | - | - |
| Typ A. 1 | 30 | - | 100 | 100 | 100 |
| Vers. L. 3 | 30 | - | 103 | 95 | 100 |
| Typ A. 1 | 60 | - | 100 | 100 | 100 |
| Vers. L. 3 | 60 | - | 107 | 89 | 200 |
| Typ A. 1 | 90 | - | 100 | 100 | 100 |
| Vers. L. 3 | 90 | - | 106 | 86 | 100 |

## Patentansprüche

1. Stahl für spanabhebende Werkzeuge enthaltend die Elemente in Gew.-% von:
| | | | |
|---|---|---|---|
| C = | 0,88 | bis | 1,12 |
| Si = | 0,15 | bis | 0,42 |
| Mn = | 0,15 | bis | 0,44 |
| P = | | MAX | 0,03 |
| S = | 0,001 | bis | 0,3 |
| Cr = | 3,4 | bis | 4,5 |
| Mo = | 2,5 | bis | 3,0 |
| V = | 0,7 | bis | 1,0 |
| Al = | 0,04 | bis | 0,1 |
| N = | 0,02 | bis | 0,12 |
Fe sowie Verunreinigungselemente als Rest.

2. Stahl nach Anspruch 1 enthaltend ein oder mehrere der Elemente in einem Konzentrationsbereich in Gew.-% von:
| | | | |
|---|---|---|---|
| C = | 0,93 | bis | 1,07 |
| Al = | 0,05 | bis | 0,07 |
| N = | 0,03 | bis | 0,1 |

3. Stahl nach Anspruch 1 oder 2, wobei das Verhältnis Aluminium zu Stickstoff 0,5 bis 1,9 beträgt (Al/N = 0,5 bis 1,9)

4. Kreissägen mit einer Härte zumindest der Zahnspitzenbereiche von größer 63 HRC, bestehend aus einem Stahl gemäß der Ansprüchen 1 bis 3.

## Claims

1. Steel for machine cutting tools that comprises the following elements in % by weight:
| | | | |
|---|---|---|---|
| C = | 0.88 | to | 1.12 |
| Si = | 0.15 | to | 0.42 |
| Mn = | 0.15 | to | 0.44 |
| P = | | | 0.03 in maximum |
| S = | 0.001 | to | 0.3 |
| Cr = | 3.4 | to | 4.5 |
| Mo = | 2.5 | to | 3.0 |
| V = | 0.7 | to | 1.0 |
| Al = | 0.04 | to | 0.1 |
| N = | 0.02 | to | 0.12 |
the remainder being Fe as well as impurity elements.

2. Steel according to claim 1, which contains one or more of the following elements within a concentration range in % by weight of:
| | | | |
|---|---|---|---|
| C = | 0.93 | to | 1.07 |
| Al = | 0.05 | to | 0.07 |
| N = | 0.03 | to | 0.1. |

3. Steel according to claim 1 or 2, wherein the relationship of aluminium to nitrogen amounts to 0.5 to 1.9 (AI/N = 0.5 to 1.9).

4. Circular saws having a hardness of more than 63 HRC at least in the region of the tooth tips, which consist of a steel according to claims 1 to 3.

## Revendications

1. Acier pour les outils de coupe, qui contient les éléments suivants en pourcent en poids de:
| | | | |
|---|---|---|---|
| C = | 0,88 | à | 1,12 |
| Si = | 0,15 | à | 0,42 |
| Mn = | 0,15 | à | 0,44 |
| P = | | | 0,03 en maximum |
| S = | 0,001 | à | 0,3 |
| Cr = | 3,4 | à | 4,5 |
| Mo = | 2,5 | à | 3,0 |
| V = | 0,7 | à | 1,0 |
| Al = | 0,04 | à | 0,1 |
| N = | 0,02 | à | 0,12 |
le reste étant Fe et des éléments d'impureté.

2. Acier selon la revendication 1, qui contient un ou plusieurs des éléments suivants dans un domaine de concentration en pourcent en poids de:
| | | | |
|---|---|---|---|
| C = | 0,93 | à | 1,07 |
| Al = | 0,05 | à | 0,07 |
| N = | 0,03 | à | 0,1. |

3. Acier selon la revendication 1 ou 2, dans lequel le rapport d'aluminium au nitrogène se monte à 0,5 à 1,9 (AL/N = 0,5 à 1,9).

4. Scies circulaires d'une dureté plus grand que 63 HRC au moins dans la zone des points de dents, qui consistent d'un acier selon les revendications 1 à 3.
